# EUROPÄISCHE PATENTSCHRIFT

(11) **EP 0 592 466 B1**
(45) Veröffentlichungstag und Bekanntmachung des Hinweises auf die Patenterteilung: **24.05.1995**
(21) Anmeldenummer: 92911776.0
(22) Anmeldetag: 09.06.1992
(51) Int. Cl.: D06P 1/651, D06P 5/00

(54) **VERDICKUNG FÜR TEXTILDRUCKPASTEN**
THICKENING FOR TEXTILE-PRINTING PASTES
EPAISSISSANT POUR PATES D'IMPRESSION TEXTILE

(30) Priorität: 18.06.1991 DE 4120050
(43) Veröffentlichungstag der Anmeldung: 20.04.1994
(73) Patentinhaber: Chemische Fabrik Grünau GmbH, D-89251 Illertissen (DE)
(72) Erfinder: HORLACHER, Peter, D-7900 Ulm (DE); SANDER, Andreas, D-7918 Illertissen (DE); HÜLSBERG, Fritz, D-7918 Illertissen (DE); GÖLITZ, Hartmut, D-8941 Wolfertschwenden (DE)
(74) Vertreter: Wilk, Hans-Christof, Dr.
(86) Internationale Anmeldenummer: EP9201286
(87) Internationale Veröffentlichungsnummer: WO9222700

(56) Entgegenhaltungen:
- EP-A- 0 063 468
- DE-A- 2 854 206
- FR-A- 582 957
- CHEMICAL ABSTRACTS, vol. 112, no. 12, 19. März 1990, Columbus, Ohio, US; abstract no. 100553, TELI ET AL.: 'Printing of polyester with disperse dyes using novel thickeners'
- CHEMICAL ABSTRACTS, vol. 109, no. 26, 26. Dezember 1988, Columbus, Ohio, US; abstract no. 232648, TELI ET AL.: 'Performance of a novel thickener in printing with reactive dyes'

## Beschreibung

Die Erfindung betrifft Mischungen, die ein Glycerin-C₆₋₂₂-fettsäureesterhydrat mit einem Wassergehalt zwischen 5 und 30 Gew.-% und einem Monoglyceridgehalt, bezogen auf Glycerinfettsäureester, zwischen 50 und 95 Gew.-%, einen Stabilisator und ein Kohlenhydrat enthalten, sowie die Verwendung einer solchen Mischung als Verdickung in Textildruckpasten.

Textildruckpasten enthalten als wichtigen Bestandteil Verdickungen. Verdickungen sind diejenigen Druckpastenanteile, die, überwiegend aus Verdickungsmitteln zusammengesetzt, einer wäßrigen, farbstoff- und chemikalienhaltigen Flotte eine druckfähige, pastöse Konsistenz verleihen. In konzentrierter, wäßriger Form auf Vorrat angesetzte Verdickungen werden Stammverdickungen genannt (Ullmanns Encyklopädie der technischen Chemie, Band 22, Seiten 583 - 587, Verlag Chemie Weinheim (1982)). Die Brookfield-Viskosität einer Stammverdickung liegt bei 20°C typischerweise zwischen 35 000 und 50 000 mPas.

Verdickungsmittel als solche sind pulver- oder granulatförmige Substanzen oder zähflüssige Konzentrate mit einem ausgeprägten Quellungsvermögen in Wasser. Sie bilden mit Wasser kolloide Systeme und können daher die Viskosität von Farbstoff- und Chemikalienlösungen erhöhen.

Die Verdickungsmittel müssen mit den jeweils für Druckpasten vorgesehenen Farbstoffen und Chemikalien verträglich sein, dürfen mit diesen nicht reagieren und sollten möglichst selbst nicht oder nur gleichmäßig angefärbt werden. Diese Anforderungen werden nur von wenigen Verdickungsmitteln, beispielsweise Alginaten, zufriedenstellend erfüllt. Aufgrund der begrenzten und schwankenden Verfügbarkeit dieses Polysaccharids besteht jedoch ein Bedürfnis nach einem gleichwertigen Ersatz, der immer in ausreichender Menge zur Verfügung steht.

Aus American Dyestuff Reporter, February 1990, 25 - 37 ist die Verwendung von Glycerinsojaölfettsäureester mit einem Monoglyceridgehalt von 34 und 40 Gew.-% als Druckverdickungsmittel bekannt. Diese Glycerinfettsäureester werden als wasserhaltige, pastöse Druckverdickung beim Reaktiv- und Dispersionsdruck eingesetzt und zeichnen sich durch gute Auswaschbarkeit, gute Farbtiefe und durch das Ausbleiben von Verhärtungen nach dem Waschen des Textilmaterials aus. Das auf dem Textilmaterial mit einer Glycerinsojaölfettsäureester enthaltenden Druckpaste erzielte Druckbild hat jedoch einen schlechten Konturenstand. Darüber hinaus erfordert die Herstellung einer Glycerinfettsäureester enthaltenden Druckpaste Temperaturen zwischen 60 und 90°C. Die Verwendung von Mischungen aus Glycerinsojaölfettsäureester mit einem Monoglyceridgehalt bis 40 Gew.-% und Natriumalginat führt zu einer Verschlechterung der Farbtiefe.

Die der Erfindung zugrunde liegende Aufgabe bestand in der Entwicklung von Verdickungen für Textildruckpasten, die immer in ausreichender Menge verfügbar sind und die mit den in Druckpasten enthaltenden Farbstoffen und Hilfsmitteln verträglich sind und mit diesen nicht reagieren, eine hohe Lagerstabilität bei Temperaturen zwischen 18 und 25°C besitzen und sich bei Temperaturen zwischen 18 und 25°C zu Stammverdickungen verarbeiten lassen. Des weiteren sollen die Textilmaterialien, die mit einer Druckpaste, die eine solche Verdickung enthält und bei Temperaturen zwischen 18 und 25 °C herstellbar ist, behandelt werden, ein hervorragendes Druckbild sowie eine sehr gute Farbtiefe besitzen.

Die an die zu entwickelnden Verdickungen gestellten hohen Anforderungen werden von Mischungen erfüllt, die ein Glycerin-C₆₋₂₂-fettsäureesterhydrat mit einem Wassergehalt zwischen 5 und 30 Gew.-% und einem Monoglyceridgehalt, bezogen auf Glycerinfettsäureester, zwischen 50 und 95 Gew.-%, einen Stabilisator und ein Kohlenhydrat in bestimmten Mengen enthalten.

Erfindungsgegenstand ist dementsprechend eine Mischung, die
30 - 85 Gewichtsteile eines Glycerin-C₆₋₂₂-fettsäureesterhydrates
mit einem Wassergehalt zwischen 5 und 30 Gew.-% und einem Monoglyceridgehalt, bezogen auf Glycerinfettsäureester, zwischen 50 und 95 Gew.-%,
5 - 35 Gewichtsteile eines Stabilisators und
10 - 50 Gewichtsteile eines Kohlenhydrates enthält.

Bevorzugt wird eine Mischung, die 40 - 85 Gewichtsteile eines Glycerin-C₆₋₂₂-fettsäureesterhydrates,
5 - 30 Gewichtsteile eines Stabilisators und
10 - 40 Gewichtsteile eines Kohlenhydrates enthält.

Glycerin-C₆₋₂₂-fettsäureesterhydrate mit einem Wassergehalt zwischen 5 und 30 Gew.-% und einem Monoglyceridgehalt, bezogen auf Glycerinfettsäureester, zwischen 50 und 95 Gew.-% sind bekannte Verbindungen, die beispielsweise nach EP-A-63 468 durch Mischen von Glycerinfettsäureester mit einem Monoglyceridgehalt zwischen 50 und 95 Gew.-% und Wasser bei Temperaturen zwischen 20°C und der Temperatur des geschmolzenen Glycerinesters zugänglich sind. Geeignete monoglyceridhaltige Glycerinfettsäureester haben Jodzahlen < 10, vorzugsweise < 5 und Fettsäurereste mit vorzugsweise 12 - 22 C-Atomen, besonders bevorzugt 16 - 22 C-Atomen. Die Herstellung von Glycerinfettsäureester mit einem Monoglyceridgehalt zwischen 50 und 95 Gew.-% erfolgt nach bekannten Verfahren durch disproportionierende Umesterung von Fetten und Ölen, beispielsweise Rindertalg, gehärtetem Schweineschmalz, gehärtetem Rapsöl, Palmfett und/oder Kokosfett, mit Glycerin in Gegenwart eines vorzugsweise alkalischen Katalysators bei Temperaturen zwischen 160 und 250°C oder durch Umsetzung von Fettsäuren, beispielsweise Stearin- und/oder Palmitinsäure, mit Glycerin unter saurer Katalyse (Ullmanns Encyklopädie der technischen Chemie, 4. Auflage, Band 22, Seiten 494-495, Verlag Chemie Weinheim 1982).

Die Herstellung einer erfindungsgemäßen Mischung erfolgt vorzugsweise in der Weise, daß ein Stabilisator während der Herstellung des monoglyceridhaltigen Glycerin-C₆₋₂₂-fettsäureesterhydrates oder direkt dem Glycerin-C₆₋₂₂-fettsäureesterhydrat mit einem Wassergehalt zwischen 5 und 30 Gew.-% und einem Monoglyceridgehalt, bezogen auf Glycerinfettsäureester, zwischen 50 und 95 Gew.-% bei Temperaturen zwischen 18 und 25°C zugesetzt wird. Anschließend wird die erhaltene Mischung bei Temperaturen zwischen 18 und 25 °C mit einem Kohlenhydrat versetzt.

Beispiele geeigneter Stabilisatoren sind C₁₂₋₁₈-Fettsäureester von Propylenglycol, wie Propylenglycolmonostearat, C₁₂₋₁₈-Fettsäureester von Saccharose, wie Saccharosemonostearat, und/oder Essigsäure- und/oder Milchsäureester von Monoglyceriden.

Als Kohlenhydrate in einer erfindungsgemäßen Mischung eignen sich Kohlenhydrate aus der Gruppe Pektine, Alkalialginate, Alginsäure, Stärkeether und -ester, Cellulosen sowie Kohlenhydrate aus der Gruppe Exsudate, beispielsweise gum ghatti, Galaktomannane, wie Guar, Johannisbrotkernmehl, Tora und Cassia. Die Kohlenhydrate können chemisch modifiziert sein. Unter "chemisch modifiziert" werden Änderungen am Kohlenhydratgerüst, z. B. durch oxidativen oder hydrolytischen Abbau, sowie Änderungen am Kohlenhydratgerüst unter Erhalt der Polymerkette, z. B. durch Alkoxylierung oder Carboxymethylierung, verstanden. Alkalialginate, Carboxymethylcellulosen, Pektine und/oder gegebenenfalls chemisch modifiziertes Galaktomannane werden als Kohlenhydrate bevorzugt eingesetzt.

Als weiterer Bestandteil kann eine erfindungsgemäße Mischung 0 - 10 Gewichtsteile eines Zusatzstoffes aus der Gruppe C₈₋₂₂-Fettsäuren in Form ihrer Alkalisalze und/oder C₈₋₂₂-Fettalkohole enthalten. Vorzugsweise wird der Zusatzstoff zusammen mit einem Stabilisator dem Glycerinfettsäureesterhydrat direkt oder während dessen Herstellung zugesetzt.

Weiterer Erfindungsgegenstand ist die Verwendung einer Mischung, die
30 - 85 Gewichtsteile eines Glycerin-C₆₋₂₂-fettsäureesterhydrats
mit einem Wassergehalt zwischen 5 und 30 Gew.-% und einem Monoglyceridgehalt, bezogen auf Glycerinfettsäureester, zwischen 50 und 95 Gew.-%,
5 - 35 Gewichtsteile eines Stabilisators und
10 - 50 Gewichtsteile eines Kohlenhydrates
enthält, als Verdickung in Textildruckpasten.

Eine erfindungsgemäß zu verwendende Mischung wird als solche oder nach Verdünnung mit Wasser als Stammverdickung, vorzugsweise als Stammverdickung mit Farbstoffen und für den Textildruck notwendigen Hilfsmitteln, wie organischen Säuren bzw. Alkalien, zum Beispiel Zitronensäure bzw. Natriumbicarbonat, Natronlauge und/oder Soda, Oxidationsmitteln, zum Beispiel Ludigol^{R}, hydrotrop wirkenden Substanzen, zum Beispiel Harnstoff, Fixierbeschleunigern und/oder Wasserenthärtern, bei Temperaturen zwischen 18 und 25°C zu einer Druckpaste verarbeitet. Wird die Druckpaste für den Flächendruck eingesetzt, liegt die Brookfield-Viskosität der Druckpaste bei 20°C vorzugsweise zwischen 4 500 und 7 000 mPas. Bei Verwendung für den Druck von Konturen hat die Druckpaste eine Brookfield-Viskosität bei 20°C vorzugsweise zwischen 7 000 und 10 000 mPas. Die Stammverdickung wird in an sich bekannter Weise bei einer Temperatur zwischen 18 und 25°C durch Einrühren einer erfindungsgemäßen Mischung in Wasser hergestellt. Die Wassermenge wird hierbei so gewählt, daß die Brookfield-Viskosität der erhaltenen Stammverdickung bei 20°C nach einer Stunde zwischen 25 000 und 50 000 mPas liegt.

Die eine erfindungsgemäße Mischung als Verdickung enthaltenden Druckpasten werden in an sich bekannter Weise mit Druckwalzen oder Druckrakeln auf das Textilmaterial appliziert. In einem anschließenden Arbeitsschritt, z.B. Dämpfen, wird der Farbstoff waschecht auf dem Textilmaterial fixiert.

Die erfindungsgemäß als Verdickung zu verwendende Mischung besitzt eine hohe Lagerstabilität, das bedeutet, daß eine solche Verdickung auch noch nach 12-monatiger Lagerung bei Temperaturen zwischen 18 und 25°C zu einer Stammverdickung bei Raumtemperatur verarbeitet werden kann. Die für den Reaktiv-, Dispersions- und Säuredruck geeigneten, eine erfindungsgemäße Mischung als Verdickung enthaltenden Druckpasten zeichnen sich durch eine gute Auswaschbarkeit sowie eine hohe Farbausbeute aus. Der Druck besitzt eine sehr gute Egalität und einen sehr guten Konturenstand. Die mit einer eine erfindungsgemäße Mischung als Verdickung enthaltende Druckpaste behandelten Textilmaterialien, wie Baumwolle, Viskose, Zellwolle, Wolle, Seide, Polyamid, Polyester und Mischungen aus Baumwolle und Polyester, besitzen einen weichen Griff.

### Beispiele

Die Viskositäten wurden an einem Brookfield-Rotationsviskosimeter RVT bei 20 °C gemessen.

Die Angabe "Teile" bedeutet Gewichtsteile.

### Herstellung erfindungsgemäßer Mischungen

Propylenglycolmonostearat wurde einem Glycerinfettsäureesterhydrat bei 20 °C zugesetzt und die erhaltene Mischung anschließend bei 20 °C mit einem Kohlenhydrat versetzt. Zum Vergleich wurde Propylenglycolmonostearat einem Glycerinfettsäuresterhydrat bei 20 °C zugesetzt. Die Zusammensetzungen der hergestellten Mischungen sind in Tabelle 1 angegeben.

### Herstellung von Stammverdickungen aus erfindungsgemäßen Mischungen

Die erfindungsgemäßen Mischungen wurden bei 20 °C mit einem Schnellrührer in 1000 g Wasser eingerührt. Die eingesetzten Mengen der erfindungsgemäßen Mischungen sowie die nach einer Stunde gemessenen Viskositäten der Stammverdickungen sind in Tabelle 2 zusammengefaßt.

**Tabelle 2**

| Mischung | eingesetzte Menge in g | Viskosität der Stammverdickung in mPas |
|---|---|---|
| 1 | 112 | 45 000 |
| 2 | 130 | 35 500 |
| 3 | 105 | 45 000 |
| 4 | 126 | 53 000 |
| 5 | 105 | 32 000 |
| 6 | 133 | 26 000 |
| 7 | 112 | 44 500 |
| 8 | 120 | 30 000 |

| zum Vergleich: | | |
|---|---|---|
| V | 130 | 35 000 |
| Lameprint^{R} PHT-8¹⁾ | 80 | 50 000 |
| Lamalgin^{R}G-5²⁾ | 50 | 48 000 |

| | | |
|---|---|---|
| ¹⁾ Mischung aus Natriumalginat und einem Stärkederivat, Hersteller: Chemische Fabrik Grünau | | |
| ²⁾ Natriumalginat, Hersteller: Chemische Fabrik Grünau | | |

### Anwendungsbeispiele

### Dispersionsdruck

- Textilmaterial:: Polyester
- Farbstoff:: Palanilgoldgelb^{R}GG oder Palanilbrillantblau^{R}BGF

Bei 20°C wurden Druckpasten durch Einrühren von
30 g Farbstoff
530 - 670 g einer Stammverdickung
2 g Zitronensäure
10 g Ludigol^{R} (BASF) und
5 g Calgon^{R}T (Benckiser)
in 353 g Wasser hergestellt. Die erhaltenen Druckpasten, deren Viskositäten in Tabelle 3 angegeben sind, wurden mit Hilfe einer Schablone durch Rakeln auf das Polyestergewebe appliziert und anschließend mit Heißdampf bei 175°C in 8 Minuten auf dem Textilmaterial fixiert.

Die Griffeigenschaften, der Konturenstand und die Farbausbeute der Druckabschläge wurden im Vergleich zu einer kohlenhydratfreien Stammverdickung sowie einer Stammverdickung aus dem im Handel befindlichen Verdickungsmittel Lameprint^{R} PHT-8 (Mischung aus Natriumalginat und einem Stärkederivat) beurteilt. Die Ergebnisse sind in der nachfolgenden Tabelle 3 zusammengefaßt.

**Tabelle 3**

| Stammverdickung von Mischung | eingesetzte Menge in g | Viskosität in mPas | Griffeigenschaften | Konturenstand | Farbausbeute |
|---|---|---|---|---|---|
| 1 | 530 | 5 000 | weich | gut | gut |
| 2 | 610 | 5 000 | weich | gut | gut |
| 3 | 610 | 5 100 | weich | gut | gut |
| 4 | 670 | 5 500 | weich | gut | gut |

| zum Vergleich | | | | | |
|---|---|---|---|---|---|
| V | 610 | 5 200 | weich | sehr schlecht | schlecht |

| Lameprint^{R} | | | | | |
|---|---|---|---|---|---|
| PHT 8 | 530 | 5 000 | weich | gut | gut |

### Reaktivdruck

- Textilmaterial: Baumwolle
- Farbstoff:: Remazoltürkisblau^{R}G-133 oder
Drimarenblau^{R}R-GL oder
Drimarengelb^{R}P GL CD-G

Bei 20°C wurden Druckpasten durch Einrühren von
30 g eines Farbstoffes,
100 g Harnstoff
10 g Ludigol^{R}
330 - 540 g einer Stammverdickung und
25 g Natriumbicarbonat
in 385 g Wasser hergestellt. Die erhaltenen Druckpasten, deren Viskositäten in Tabelle 4 angegeben sind, wurden mit Hilfe einer Schablone durch Rakeln auf Baumwolle appliziert und anschließend in Sattdampf bei 102°C in 10 Minuten fixiert.

Die Griffeigenschaften, der Konturenstand und die Farbausbeute der Druckabschläge wurden beurteilt. Die Ergebnisse sind in Tabelle 4 zusammengefaßt.

**Tabelle 4**

| Stammverdickung von Mischung | eingesetzte Menge in g | Viskosität in mPas | Griffeigenschaften | Konturenstand | Farbausbeute |
|---|---|---|---|---|---|
| 2 | 400 | 5 000 | weich | gut | gut |
| 3 | 430 | 5 000 | weich | gut | gut |
| 5 | 450 | 5 300 | weich | gut | gut |
| 6 | 540 | 5 100 | weich | mittel | gut |
| 7 | 330 | 5 000 | weich | gut | gut |
| 8 | 460 | 5 100 | weich | gut | gut |

| zum Vergleich | | | | | |
|---|---|---|---|---|---|
| V | 430 | 5000 | weich | sehr schlecht | gut |
| Lamalgin^{R}G-5 | 430 | 5000 | weich | gut | gut |

Viskose wurde unter den gleichen Bedingungen wie Baumwolle bedruckt. Hierbei wurden die gleichen Ergebnisse hinsichtlich Griffeigenschaften, Konturenstand und Farbausbeute erzielt.

## Patentansprüche

1. Mischung, enthaltend
30 - 85 Gewichtsteile eines Glycerin-C₆₋₂₂-fettsäureesterhydrates mit einem Wassergehalt zwischen 5 und 30 Gew.-% und einem Monoglyceridgehalt, bezogen auf Glycerinfettsäureester, zwischen 50 und 95 Gew.-%,
5 - 35 Gewichtsteile eines Stabilisators und
10 - 50 Gewichtsteile eines Kohlenhydrates.

2. Mischung nach Anspruch 1, dadurch gekennzeichnet, daß diese
40 - 85 Gewichtsteile eines Glycerin-C₆₋₂₂-fettsäureesterhydrates,
5 - 30 Gewichtsteile eines Stabilisators und
10 - 40 Gewichtsteile eines Kohlenhydrates enthält.

3. Mischung nach einem oder beiden der Ansprüche 1 bis 2, dadurch gekennzeichnet, daß diese ein Glycerin-C₁₂₋₂₂-fettsäureesterhydrat, vorzugsweise ein Glycerin-C₁₆₋₂₂-fettsäureesterhydrat enthält.

4. Verwendung einer Mischung, die
30 - 85 Gewichtsteile eines Glycerin-C₆₋₂₂-fettsäureesterhydrates mit einem Wassergehalt zwischen 5 und 30 Gew.-% und einem Monoglyceridgehalt, bezogen auf Glycerinfettsäureester, zwischen 50 und 95 Gew.-%,
5 - 35 Gewichtsteile eines Stabilisators und
10 - 50 Gewichtsteile eines Kohlenhydrates
enthält, als Verdickung in Textildruckpasten.

5. Verwendung nach Anspruch 4, dadurch gekennzeichnet, daß eine Mischung, die
40 - 85 Gewichtsteile eines Glycerin-C₆₋₂₂-fettsäureesterhydrates,
5 - 30 Gewichtsteile eines Stabilisators und
10 - 40 Gewichtsteile eines Kohlenhydrates enthält, verwendet wird.

6. Verwendung nach einem oder beiden der Ansprüche 4 bis 5, dadurch gekennzeichnet, daß eine Mischung, die ein Glycerin-C₁₂₋₂₂-fettsäureesterhydrat, vorzugsweise ein Glycerin-C₁₆₋₂₂-fettsäureesterhydrat enthält, verwendet wird.

## Claims

1. A mixture containing
30 to 85 parts by weight of a hydrated glycerol C₆₋₂₂ fatty acid ester with a water content of 5 to 30% by weight and a monoglyceride content, based on glycerol fatty acid ester, of 50 to 95% by weight,
5 to 35 parts by weight of a stabilizer and
10 to 50 parts by weight of a carbohydrate.

2. A mixture as claimed in claim 1, characterized in that it contains
40 to 85 parts by weight of a hydrated glycerol C₆₋₂₂ fatty acid ester,
5 to 30 parts by weight of a stabilizer and
10 to 40 parts by weight of a carbohydrate.

3. A mixture as claimed in one or both of claims 1 and 2, characterized in that it contains a hydrated glycerol C₁₂₋₂₂ fatty acid ester, preferably a hydrated glycerol C₁₆₋₂₂ fatty acid ester.

4. The use of a mixture containing
30 to 85 parts by weight of a hydrated glycerol C₆₋₂₂ fatty acid ester with a water content of 5 to 30% by weight and a monoglyceride content, based on glycerol fatty acid ester, of 50 to 95% by weight,
5 to 35 parts by weight of a stabilizer and
10 to 50 parts by weight of a carbohydrate
as a thickener in textile printing pastes.

5. The use claimed in claim 4, characterized in that a mixture containing
40 to 85 parts by weight of a hydrated glycerol C₆₋₂₂ fatty acid ester,
5 to 30 parts by weight of a stabilizer and
10 to 40 parts by weight of a carbohydrate is used.

6. The use claimed in one or both of claims 4 to 5, characterized in that a mixture containing a hydrated glycerol C₁₂₋₂₂ fatty acid ester, preferably a hydrated glycerol C₁₆₋₂₂ fatty acid ester, is used.

## Revendications

1. Mélange contenant
- 30 à 85 parties en poids d'un hydrate d'ester de glycérol d'acide gras en C6 à C22 ayant une teneur en eau comprise entre 5 et 30 % en poids et une teneur en monoglycéride rapportée à l'ester de glycérol d'acide gras entre 50 et 95 % en poids
- 5 à 35 parties en poids d'un agent stabilisant et
- 10 à 50 parties en poids d'un hydrate de carbone.

2. Mélange selon la revendication 1, caractérisé en ce que celui-ci contient
- 40 à 85 parties en poids d'un hydrate d'ester de glycérol d'acide gras en C6 à C22
- 5 à 30 parties en poids d'un agent stabilisant et
- 10 à 40 parties en poids d'un hydrate de carbone.

3. Mélange selon l'une ou selon les deux revendications 1 à 2, caractérisé en ce que celui-ci contient un hydrate d'ester de glycérol d'acide gras en C12 à C22 de préférence un hydrate d'ester d'acide gras en C16 à C22.

4. Utilisation d'un mélange qui contient de :
- 30 à 85 parties en poids d'un hydrate d'ester d'acide gras en C6 à C22 de glycérol ayant une teneur en eau comprise entre 5 et 30 % en poids et une teneur en monoglycéride, rapportée à l'ester d'acide gras de glycérol comprise entre 50 et 95 % en poids
- 5 à 35 parties en poids d'un agent stabilisant et
- 10 à 50 parties en poids d'un hydrate de carbone en tant qu'épaississant dans les pâtes d'impression textiles.

5. Utilisation selon la revendication 4, caractérisé en ce que l'on utilise un mélange, qui contient
- 40 à 85 parties en poids d'un hydrate d'ester de glycérol d'acide gras en C6 à C22
- 5 à 30 parties en poids d'un agent stabilisant et
- 10 à 40 parties en poids d'un hydrate de carbone.

6. Utilisation selon l'une ou selon les deux revendications 4 à 5, caractérisée en ce que l'on utilise un mélange qui contient un hydrate d'ester de glycérol d'acide gras en C12 à C22, de préférence un hydrate d'ester de glycérol d'acide gras en C16 à C22.
